# EUROPÄISCHE PATENTANMELDUNG

(11) **EP 4 273 437 A1**
(43) Veröffentlichungstag der Anmeldung: **08.11.2023**
(21) Anmeldenummer: 22171183.1
(22) Anmeldetag: 02.05.2022
(51) Int. Cl.: F17C 1/06

(54) **DRUCKBEHÄLTER ZUR AUFNAHME VON UNTER DRUCK STEHENDEN FLUIDEN MEDIEN SOWIE VERFAHREN ZU DESSEN HERSTELLUNG**

(71) Anmelder: V-Carbon GmbH, 82024 Taufkirchen (DE)
(72) Erfinder: Die Erfindernennung liegt noch nicht vor
(74) Vertreter: Canzler & Bergmeier Patentanwälte Partnerschaft mbB

(57) **Zusammenfassung**

Ein Druckbehälter (1) zur Aufnahme von unter Druck stehenden fluiden Medien, weist mindestens eine einen Aufnahmeraum (2) für das fluide Medium umgebende Hüllschicht (3) umfassend einen Faserverbundwerkstoff (4) auf, wobei der Faserverbundwerkstoff (4) mindestens ein, vorzugsweise endloses, bandförmiges Fasersystem (5) mit einer Vielzahl von Carbonfasern (6) und eine Kunststoff-Matrix (7) umfasst, in der das mindestens eine Fasersystem (5) eingebettet ist. Die Carbonfasern (6) des mindestens einen Fasersystems (5) weisen einen Anteil von mindestens 50%, vorzugsweise mindestens 80%, recycelten Carbonfasern (6) auf. Bei einem Verfahren zur Herstellung eines solchen Druckbehälters (1) wird mindestens ein bandförmiges Fasersystem (5) bereitgestellt, welches parallelisierte Carbonfasern (6) mit einem Anteil von wenigstens 50% als Stapelfasern vorliegenden, recycelten Carbonfasern (6) umfasst. Es wird eine Hüllschicht (3) um einen Aufnahmeraum (2) für das fluide Medium aus einem Faserverbundwerkstoff (4) gebildet, welcher das in einer Kunststoff-Matrix (7) eingebettete Fasersystem (5) umfasst, und der Faserverbundwerkstoff (4) ausgehärtet.

## Beschreibung

Die Erfindung betrifft einen Druckbehälter zur Aufnahme von unter Druck stehenden fluiden Medien nach dem Oberbegriff des Anspruchs 1. Weiterhin betrifft die Erfindung ein entsprechendes Herstellungsverfahren.

Zur Verringerung von Schadstoffemissionen sind seit einiger Zeit alternative, mit Wasserstoff betriebene Antriebe in der Diskussion. Die höhere Energiedichte von Wasserstoff gegenüber Benzin ist hierbei einer von vielen Vorteilen. Die Speicherung von Wasserstoff erfolgt prinzipiell in Druckbehältern, um die gewünschte volumetrische Speicherdichte zu realisieren. Hier haben sich insbesondere Druckbehälter bewährt, die einen gegenüber Wasserstoff dichten Innenbehälter, meistens hergestellt aus einem Thermoplast (sog. Typ IV Druckbehälter), und eine auf den Innenbehälter gewickelte Hüllschicht aus einem Faserverbundwerkstoff zur Lastaufnahme umfassen. Der Faserverbundwerkstoff weist bei diesem bekannten Stand der Technik mindestens ein endloses bandförmiges Fasersystem mit einer Vielzahl von Carbonfasern und eine aushärtbare Kunststoff-Matrix auf, in der das mindestens eine Fasersystem eingebettet ist.

Der wesentliche Vorteil solcher Druckbehälter, die zumeist zylindrisch mit endseitigen Abschlusskappen versehen sind, ist ihr sehr geringes Gewicht, wodurch der Treibstoffverbrauch deutlich reduziert wird. Auch ist diese Art von Druckbehältern über eine lange Zeit sehr belastbar und widerstandsfähig.

Es sind aber auch schon Druckbehälter angedacht worden, die ohne einen Innenbehälter auskommen, sondern lediglich eine Hüllschicht um den Aufnahmeraum für ein fluides Medium aufweisen. Die vorliegende Erfindung umfasst auch solche Druckbehälter.

Es ist die Aufgabe der vorliegenden Erfindung, einen umweltverträglicheren Druckbehälter zur Verfügung zu stellen, dessen Betriebssicherheit und Leistungs-/Gewichtsverhältnis dennoch hervorragend sind.

Diese Aufgabe wird durch die Merkmale der unabhängigen Ansprüche gelöst.

Gemäß der Erfindung weisen die Carbonfasern einen Anteil von mindestens 50%, vorzugsweise mindestens 80%, recycelten Carbonfasern (rCF) auf. Diese überraschende Einsatzmöglichkeit von recycelten Carbonfasern war bisher nicht im Stand der Technik vorgeschlagen worden, da solchen Carbonfasern eine mangelnde mechanische Eignung und eine schlechte Verarbeitbarkeit bei der Druckbehälterherstellung unterstellt wurden. Die Erfinder haben jedoch herausgefunden, dass recycelte Carbonfasern ohne mechanische Einbußen, jedoch umweltfreundlicher und mit geringeren Kosten für die Hüllschicht von Druckbehältern, insbesondere zur Speicherung von komprimiertem Wasserstoff, verwendet werden können.

Unter einem Fasersystem wird im Rahmen der vorliegenden Anmeldung eine Vielzahl von Einzelfasern verstanden, die zu einem zusammenhängenden Strang zusammengefasst sind. Dies kann mit Hilfe von Bindematerialien oder Hilfsfasern bzw. Umwindefäden oder auch rein mechanisch z.B. durch Verdrehung erfolgen. Fasersysteme können insbesondere Tapes, aber auch Rovings, Garne, Bänder, Flechtmaterialien und dgl. umfassen.

Es ist besonders bevorzugt, dass der Druckbehälter weiterhin einen gasdichten Innenbehälter umfasst, wobei die Hüllschicht den Innenbehälter ummantelt. Der Innenbehälter ist vorzugsweise aus Kunststoff, insbesondere Polyamid oder Polyethylen, hergestellt, so dass ein Typ IV Druckbehälter resultiert. Diese Innenbehälter haben sich einerseits als gasdicht, insbesondere auch gegenüber Wasserstoff, und andererseits als sehr belastbar bei gleichzeitig sehr geringem Gewicht erwiesen.

Der Druckbehälter weist besonders bevorzugt zwei Endkappen auf, wie es prinzipiell aus dem Stand der Technik bekannt ist. In einer dieser Endkappen ist beispielsweise ein verschließbarer Einfüllstutzen und Auslass vorgesehen. Auch kann ein Messfühler in den Aufnahmeraum hineinragen.

Es ist möglich und bei bestimmten Ausführungsformen vorteilhaft, keinen eigenen Innenbehälter vorzusehen. Beispielsweise ist eine Gasdichtigkeit auch schon alleine durch die Hüllschicht realisierbar, die durch die Optimierung verschiedener Parameter erreichbar ist. Hier kommen die einzusetzenden Materialien des Faserverbundwerkstoffs (insbesondere das oder die Fasersysteme und das Matrixmaterial), die Gesamtdicke der Hüllschicht, die Anzahl und die Dicke der einzelnen, die Hüllschicht aufbauenden Lagen und die Breite des mindestens einen Fasersystems in Frage. Weiterhin ist es möglich, dass eine Gasdichtigkeit auch nachträglich realisiert wird, beispielsweise durch das Aufbringen einer entsprechenden Folie, von Lack und/oder Flüssigharz auf die Innen- und/oder Außenseite der Umhüllung.

Besonders vorteilhaft ist es, wenn der Anteil an recycelten Carbonfasern an den gesamten Carbonfasern wenigstens 80% beträgt. Die Energie- und Kosteneinsparungen können hierdurch noch weiter gesteigert werden und der CO₂-Ausstoß reduziert werden. Vorteilhaft ist daher auch der Einsatz von 100% recycelten Carbonfasern. Bei einem geringeren Anteil als 100% an recycelten Carbonfasern können die übrigen Fasern neue Carbonfasern und/oder von anderem Fasertyp sein, beispielsweise umfassend Glasfasern.

Für eine optimale Lastverteilung hat es sich bei einigen Ausführungsformen des erfindungsgemäßen Druckbehälters als äußerst vorteilhaft erwiesen, wenn die Carbonfasern innerhalb des mindestens einen Fasersystems hochausgerichtet sind, wobei ein Ausrichtungsgrad der Carbonfasern mindestens 90% +/-5° beträgt. Diese Notation bedeutet, dass mindestens 90% der Carbonfasern eine maximale Abweichung von 5° zur Längsausrichtung des mindestens einen Fasersystems haben. Der hohe Ausrichtungsgrad der einzelnen Carbonfasern trägt zur Gleichmäßigkeit des Fasersystems und zur Stabilität und damit hohen mechanischen Belastbarkeit bei.

Vorteilhaft ist es, wenn die recycelten Carbonfasern eine Faserlänge zwischen 2 mm und 100 mm, insbesondere zwischen 20 mm und 100 mm, aufweisen. Werden die recycelten Carbonfasern in einem Textilprozess verarbeitet, so ist es besonders vorteilhaft, wenn die recycelten Carbonfasern eine Faserlänge von mehr als 8 mm, vorzugsweise mehr als 10 mm und besonders bevorzugt mehr als 20 mm, aufweisen.

Ein hoher Ausrichtungsgrad der recycelten Carbonfasern in den Fasersystemen wird durch mehrere Schritte bei dessen Herstellung erreicht. Hierzu sind bereits verschiedene Verfahren bekannt geworden. Beispielsweise können in einem Nassprozess die einzelnen als Stapelfasern vorliegenden Carbonfasern mit einem Fluid auf aufrecht aufgestellte Platten gespritzt werden. Die Carbonfasern rutschen sodann aufgrund ihrer Schwerkraft an den Platten entlang, wobei sie sich ausrichten, und treffen schließlich auf einen an der Unterseite der Platten angeordneten, bewegten Film, auf dem sie nacheinander abgelegt werden. Hierdurch wird schließlich ein Tape ausgebildet. Allerdings ist dieses Verfahren auf kürzere Faserlängen beschränkt.

Häufig sind jedoch längere Faserlängen von über 10 mm, insbesondere auch von über 20 mm bis zu 100 mm, erwünscht. Diese können teilweise besser weiterverarbeitet werden und können die mechanischen Eigenschaften verbessern. Bevorzugt wird deshalb, die Carbonfasern in einem textilen Herstellungsprozess auf einem Krempel oder einer Karde auszurichten. Die so entstandenen Vliese mit einer noch mäßigen Ausrichtung können im Anschluss zu Faserbändern mit parallelisierten und ausgerichteten Carbonfasern zusammengefasst und beispielsweise in einem Verstreckungsprozess noch weiter ausgerichtet werden. Werden die Carbonfasern mit einem Bindematerial vermischt, so kann dieses während oder auch nach dem Ausrichten der Carbonfasern beispielsweise durch Wärme oder auch chemisch aktiviert werden, um die Carbonfasern in einem Tape zu binden. Hierdurch können Tapes mit einem hohen Ausrichtungsgrad der Carbonfasern erzeugt werden.

Bevorzugt weist das mindestens eine Fasersystem ein Breiten-Dickenverhältnis von mehr als 2:1, vorzugsweise mehr als 3:1 und besonders bevorzugt von mehr als 5:1 auf, beispielsweise von mehr als 10:1. Hierbei ist es vorteilhaft, wenn das mindestens eine Fasersystem eine Breite von mehr als 5 mm aufweist, bevorzugt mehr als 10 mm und besonders bevorzugt mehr als 15 mm. Weiterhin ist es vorteilhaft, wenn das mindestens eine Fasersystem eine Breite von weniger als 35 mm aufweist, bevorzugt von weniger als 30 mm, beispielsweise 25 mm. Mit einer Breite des mindestens einen Fasersystems von z.B. 25 mm lässt sich die Hüllschicht aufgrund der dadurch erzielbaren großen Flächenüberdeckung relativ schnell aufbauen.

Die recycelten Carbonfasern und die ggf. vorhandenen anderen Fasern (bei einem Anteil von recycelten Carbonfasern von weniger als 100%) werden - im Einklang mit dem vorher Gesagten - vorzugsweise als zueinander parallelisierte Stapelfasern zur Verfügung gestellt. Aus den parallelisierten Stapelfasern lassen sich demnach insbesondere Tapes herstellen, aber auch Garne. Tapes sind für die Herstellung der Hüllschicht in den meisten Fällen bevorzugt, da sie aufgrund der größeren Breite eine höhere Flächenabdeckung erzielen als Garne.

Vorzugsweise besitzt der Faserverbundwerkstoff ein Faservolumengehalt von mehr als 40%, bevorzugt von mehr als 50%, besonders bevorzugt mehr als 60%. Grundsätzlich steigt mit höherem Faservolumengehalt die Stabilität der Hüllschicht. Auf der anderen Seite muss jedoch noch genügend Matrixmaterial vorhanden sein, um das Fasersystem stabil einbetten zu können. Die Hüllschicht wird vorzugsweise durch Wickeln des mindestens einen Fasersystems hergestellt. Vorteilhafterweise wird hierbei als das mindestens eine Fasersystem ein Tape verwendet, wobei es bevorzugt ist, mehrere Tapes gleichzeitig, ggf. auch nacheinander, im Wickelprozess einzusetzen, um Zeitvorteile bei der Produktion der Hüllschicht zu realisieren. Ist ein Innenbehälter als Teil des Druckbehälters vorgesehen, wird das Tape bzw. werden die Tapes auf die Außenumfangsfläche des Innenbehälters gewickelt. Es ist aber beispielsweise auch möglich, dass ein Wickeldorn verwendet wird, der nach dem Wicklungs- und Aushärteprozess entfernt wird.

Zusätzlich zu dem mindestens einen Fasersystem mit dem beanspruchten Anteil an recycelten Carbonfasern können weitere Fasersysteme zur Ausbildung der Hüllschicht verwendet werden.

Vorteilhaft ist es, wenn der Faserverbundwerkstoff ein weiteres, vorzugsweise endloses, bandförmiges Fasersystem mit einer Vielzahl von Carbonfasern umfasst, wobei die Carbonfasern des weiteren Fasersystems überwiegend oder vollständig Carbonneufasern sind.

Gemäß einem Ausführungsbeispiel können zusätzlich ein oder mehrere Fasersysteme mit Carbonneufasern ("virgin carbon fibers"), die dann vorzugsweise als Endlosfasern vorliegen, verwendet werden. Diese Fasersysteme können als Rovings oder ebenfalls als Tapes vorliegen und werden bevorzugt ebenfalls gewickelt aufgebracht und bilden zusammen mit dem oder den Tapes der recycelten Carbonfasern den Faserverbundwerkstoff.

Um die Einbettung des mindestens einen Fasersystems in die Kunststoff-matrix zu realisieren, wird dieses vorzugsweise vor dem - vorteilhafterweise durch Wickeln realisierten - Ausbilden der Hüllschicht mit dem Matrixmaterial vorimprägniert. In der finalen Anordnung der Hüllschicht bzw. in der gewickelten Lage wird dann der flächig ausgebildete und anschließend auszuhärtende Faserverbundwerkstoff erhalten.

Um eine flächige Hüllschicht ohne Schwachstellen zu unterstützen, kann nach Aufbringen der Wickellagen ein großflächiger Druck auf das mindestens eine Fasersystem aufgebracht werden, um eine Verteilung des Matrixmaterials zu erreichen.

Das mindestens eine Fasersystem wird vorzugsweise mittels Kreuz- und/oder Parallelwicklung um den Innenbehälter gewickelt. Beispielsweise ist es möglich, dass zunächst ein oder mehrere Fasersysteme, insbesondere Tapes (als bevorzugte Ausführungsform für Fasersysteme) um einen Innenbehälter herum in Kreuzwicklungen und anschließend ein oder mehrere Fasersysteme, insbesondere Tapes, in Parallelwicklung außen auf das oder die kreuzgewickelten Fasersysteme aufgebracht werden. Weitere Wickelabfolgen sind ohne Weiteres möglich.

Insbesondere ist es vorteilhaft, wenn der Faserverbundwerkstoff der Hüllschicht hybrid mit verschiedenen Fasersystemen aufgebaut wird. Dabei kann beispielsweise eine innere Schicht der Hüllschicht mehrere Wicklungen des oder der Fasersysteme mit dem beanspruchten Anteil von recycelten Carbonfasern umfassen und eine äußere Schicht der Hüllschicht mehrere Wicklungen wenigstens eines weiteren Fasersystems mit Carbonneufasern.

Ebenso ist es denkbar, dass das oder die um den Innenbehälter herum in Kreuzwicklungen gewickelten Fasersysteme den beanspruchten Anteil von recycelten Carbonfasern umfassen, während das oder die in Parallelwicklungen aufgebrachten Fasersysteme überwiegend oder vollständig Carbonneufasern umfassen.

Besonders bevorzugt ist der Druckbehälter ein Drucktank zur Speicherung von Wasserstoff. Bei einer Ausbildung des Druckbehälters vom Typ IV wird ein leichter, aber sehr belastbarer Speicher für Wasserstoff realisiert, der insbesondere in Kraftfahrzeugen Verwendung finden kann.

Die Erfindung betrifft ebenfalls ein Verfahren zur Herstellung eines wie zuvor beschriebenen Druckbehälters mit den Merkmalen des entsprechenden unabhängigen Verfahrensanspruchs. Das Verfahren umfasst zumindest die Schritte:
- Bereitstellen mindestens eines, vorzugsweise endlosen, bandförmigen Fasersystems, das bevorzugt als Tape ausgebildet ist, wobei das mindestens eine Fasersystem parallelisierte Carbonfasern mit einem Anteil von wenigstens 50%, vorzugsweise wenigstens 80%, als Stapelfasern vorliegenden, recycelten Carbonfasern umfasst,
- Ausbilden einer Hüllschicht um einen Aufnahmeraum für das fluide Medium, wobei die Hüllschicht von einem Faserverbundwerkstoff gebildet ist, welches das in einer Kunststoff-Matrix eingebettete mindestens eine Fasersystem umfasst, und
- Aushärten des Faserverbundwerkstoffs.

Zur Herstellung von Druckbehältern wurden im Stand der Technik bisher nur Carbonneufasern eingesetzt. Diese werden in Form von Endlosfilamenten produziert, meist zu Rovings zusammengefasst und zu Behältern gewickelt. Demgegenüber liegen Recyclingfasern nach dem Recyclingprozess als diskontinuierliche Fasern mit unterschiedlichen Längen, Durchmessern und je nach Ausgangsmaterial auch unterschiedlichen Eigenschaften vor. Recycelte Carbonfasern wurden daher bisher nicht für höchstbeanspruchte Bauteile eingesetzt, da diese weder die Verarbeitbarkeit, noch die mechanischen Kennwerte von Carbonneufasern erreichten.

Gemäß der vorliegenden Erfindung können nun auch recycelte Carbonfasern für die hochbeanspruchten Druckbehälter eingesetzt werden. Dies wird dadurch erreicht, dass die als Stapelfasern bereitgestellten recycelten Carbonfasern zunächst weiterverarbeitet werden und in Form eines endlosen, bandförmigen Fasersystems bereitgestellt werden, in welchem die recycelten Carbonfasern parallelisiert vorliegen. Die Fasern können dadurch genau in der Längsrichtung des Fasersystems ausgerichtet werden. Die Druckbehälter können durch die Verwendung von Recyclingfasern zugleich kostengünstig und energiesparend hergestellt werden. Ebenso wird bei der Herstellung der CO₂-Ausstoß erheblich reduziert.

Vorteilhaft ist es, wenn das mindestens eine Fasersystem zum Ausbilden der Hüllschicht gewickelt wird, vorzugsweise durch Wickeln um einen Innenbehälter und hierbei vorzugsweise mittels Kreuz- und/oder Parallelwickeln. Hierdurch kann ein Druckbehälter hergestellt werden, der den unterschiedlichen Belastungen in Axial- und Umfangsrichtung optimal standhält.

Gemäß einer vorteilhaften Ausführungsform wird das mindestens eine Fasersystem beim Wickeln gleichzeitig verstreckt, um auf diese Weise eine noch weitergehende Parallelisierung der als Stapelfasern vorliegenden recycelten Carbonfasern zu erreichen. Ein solches Verstrecken kann insbesondere dadurch erreicht werden, dass das Wickeln unter Zugspannung der Tapes vorgenommen wird.

Das mindestens eine Fasersystem wird, vor und/oder nach dem Ausbilden der Hüllschicht, in das Matrixmaterial einer Kunststoff-Matrix eingebettet, um den Faserverbundwerkstoff auszubilden. Bei einer vorteilhaften Ausgestaltung, insbesondere für die Ausbildung der Hüllschicht durch Wickeln mittels Tapes, werden die Tapes mit Matrixmaterial vorimprägniert.

Gemäß einer vorteilhaften Ausgestaltung wird der Druckbehälter bei aufgebrachtem, aber noch nicht ausgehärtetem Faserverbundwerkstoff aufgeweitet. Hierdurch kann eine gleichmäßigere Verteilung des Matrixmaterials in dem Faserverbundwerkstoff erreicht werden. Auch kann eine gewisse weitergehende Parallelisierung der Carbonfasern erzielt werden. Die genannte Aufweitung kann vorteilhafterweise dadurch erreicht werden, dass von der Innenseite der Hüllschicht her - ob ohne oder mit Innenbehälter (im letzteren Fall muss dieser entsprechend aufweitbar sein) - Druck aufgebracht wird, der vorzugsweise solange aufrechterhalten wird, bis der Faserverbundwerkstoff ausgehärtet ist.

Gemäß einer besonders vorteilhaften Ausführung des Verfahrens werden die recycelten Carbonfasern in einem Solvolyseverfahren gewonnen. Die Fasern können hierdurch ohne Rückstände und vergleichsweise unbeschädigt bereitgestellt werden und können gut mit dem Matrixmaterial imprägniert werden. Zudem können die Carbonfasern im Gegensatz zu einem thermischen Recyclingprozess nahezu CO₂-neutral hergestellt werden.

Ebenfalls vorteilhaft ist es, wenn die recycelten Carbonfasern in einem textilen Prozess parallelisiert und zu dem bandförmigen Fasersystem zusammengefasst werden. Hierdurch können auch längere recycelte Carbonfasern verarbeitet werden und ein bandförmiges Fasersystem mit einem sehr hohen Ausrichtungsgrad erzeugt werden.

Weitere vorteilhafte Weiterbildungen sind durch die Merkmale der Unteransprüche gekennzeichnet.

Im Folgenden wird die Erfindung anhand von Figuren näher erläutert. Es zeigen:
- **Figur 1**: eine schematische Darstellung eines Verfahrens zur Herstellung eines Druckbehälters,
- **Figur 2**: eine schematische Darstellung eines Fasersystems mit recycelten Carbonfasern in Form eines Tapes,
- **Figur 3**: eine schematische Darstellung eines Fasersystems mit recycelten Carbonfasern in Form eines Garns,
- **Figur 4**: eine schematische Schnittdarstellung einer um einen Aufnahmeraum angeordneten Hüllschicht,
- **Figur 5**: eine schematische Querschnittsdarstellung eines Fasersystems in Form eines Tapes, und
- **Figur 6**: eine schematische Querschnittsdarstellung eines Fasersystems in Form eines Umwindegarnes.

Bei der nachfolgenden Beschreibung der Figuren werden für in den verschiedenen Figuren jeweils identische und/oder zumindest vergleichbare Merkmale gleiche Bezugszeichen verwendet. Die einzelnen Merkmale, deren Ausgestaltung und/oder Wirkweise werden meist nur bei ihrer ersten Erwähnung ausführlich erläutert. Werden einzelne Merkmale nicht nochmals detailliert erläutert, so entspricht deren Ausgestaltung und/oder Wirkweise der Ausgestaltung und Wirkweise der bereits beschriebenen gleichwirkenden oder gleichnamigen Merkmale. Weiterhin sind aus Gründen der Übersichtlichkeit von mehreren identischen Bauteilen bzw. Merkmalen oftmals nur eines oder nur einige wenige beschriftet.

Figur 1 zeigt eine schematische Darstellung eines Verfahrens zur Herstellung eines Druckbehälters 1. Bei dem Verfahren werden zunächst einmal Stapelfasern mit einem hohen Anteil recycelter Carbonfasern 6 (s. Fig. 2) von wenigstens 50%, vorzugsweise wenigstens 80%, bereitgestellt. Die recycelten Carbonfasern 6 wurden zuvor in einem Recyclingprozess gewonnen und aufbereitet. Sofern die Carbonfasern 6 aus End-of-Life-Bauteilen gewonnen werden, werden dabei zunächst die Abfälle stark zerkleinert und anschließend die Carbonfasern 6 von der sie umgebenden Matrix getrennt. Insbesondere bei duromeren Matrixmaterialien ist dies aufwendig. Hierfür können Pyrolyseverfahren, bevorzugt jedoch Solvolyseverfahren eingesetzt werden. Nach dem Recyclingprozess liegen die Carbonfasern 6 in Form von diskontinuierlichen Fasern mit unterschiedlichen Längen, Durchmessern und ggf. auch unterschiedlichen Eigenschaften vor. Nach einer anderen Ausführung des Verfahrens werden die Carbonfasern 6 aus trockenen oder vorimprägnierten Produktionsabfällen gewonnen. Auch hier werden die Produktionsabfälle zunächst zerkleinert und ggf. von Harz befreit.

Die in Form von Stapelfasern vorliegenden Carbonfasern 6 werden sodann mittels eines Krempels oder einer Karde 14 (Verfahrensschritt oben links) ausgerichtet. Dabei werden die noch ungeordneten Carbonfasern 6 in einer weitgehend einheitlichen Richtung ausgerichtet. Das Ergebnis des Kardierprozesses ist ein lockeres Vlies, in dem die einzelnen Carbonfasern zwar bereits in einer gewissen Ausrichtung vorliegen, aber noch größere Abweisungen von der Hauptrichtung haben.

Deshalb wird das lockere Vlies zusammengefasst und in einem weiteren Verfahrensschritt (oben rechts) noch weiter parallelisiert. Vorliegend erfolgt dies mit Hilfe eines Streckwerks 15, in welchem das Vlies bzw. der lockere Faserverbund mit Hilfe mehrerer Rollen 16, genauer gesagt wenigstens zwei Rollenpaare, die mit unterschiedlicher Geschwindigkeit angetrieben werden, verstreckt wird. Das Ergebnis des Verstreckens ist ein Fasersystem 5 in Form eines Faserbandes, indem die Carbonfasern 6 nun bereits mit einem sehr hohen Ausrichtungsgrad vorliegen. Es wäre denkbar dieses Fasersystem 5 ggf. durch Verdrehen oder in anderer Weise etwas zu verfestigen und direkt für die Herstellung des Druckbehälters zu verwenden.

Bevorzugt wird jedoch das so erhaltene Faserband bzw. werden die Carbonfasern 6 in dem so erhaltenen Faserband in einem weiteren Verfahrensschritt (Mitte links) mit einem Bindematerial 17 vermischt, um ein Fasersystem 5 in Form eines Tapes 9 zu erzeugen. Durch die beiden einander gegenüberliegenden Pfeile wird das Aufbringen eines Bindematerials 17 dargestellt. Als Bindematerial 17 können beispielsweise Bindefasern, eine Schlichte oder ähnliches auf das Fasersystem 5 bzw. das Faserband aufgebracht werden. Das Bindematerial 17 kann beispielsweise durch Wärme und/oder Druck oder auch chemisch aktiviert werden, um die Carbonfasern in einem Tape 9 zu binden. Vorliegend wird das Bindematerial 17 durch Druck und Wärme aktiviert, die mittels weiterer Rollen 16 aufgebracht werden. Im Ergebnis wird ein Tape 9 mit einem hohen Ausrichtungsgrad der Carbonfasern 6 erzeugt.

Abweichend von der hier gezeigten Darstellung kann der Schritt des Aufbringens des Bindematerials 17 oder eines weiteren Bindematerials 17 jedoch auch bereits vor dem Verstrecken oder auch vor dem Kardieren erfolgen. Beispielsweise können die Carbonfasern 6 vor dem Kardieren mit Bindefasern vermischt werden. Diese könnten dann bereits beim Verfahrensschritt des Verstreckens aktiviert werden, so dass bereits nach dem Verstrecken ein kompaktes Tape 9 mit einem hohen Ausrichtungsgrad der Carbonfasern 6 vorliegt.

In einem weiteren Verfahrensschritt (Mitte rechts) wird sodann das Fasersystem 5, hier das Tape 9, vorimprägniert. Hierzu wird das Material der Kunststoff-Matrix 7 (hier nicht dargestellt, s. Fig. 4) in zähflüssiger Form auf das Fasersystem 5 aufgebracht, was durch die beiden einander gegenüberliegenden Pfeile symbolisiert ist. Das Fasersystem 5 sollte dabei so gut wie möglich von dem Material der Kunststoff-Matrix 7 durchtränkt werden. Die Kunststoff-Matrix 7 beinhaltet vorzugsweise ein Duromermaterial, insbesondere ein Epoxidharz, Vinylesterharz oder Phenolharz.

In einem oder mehreren folgenden Verfahrensschritten (unten links und unten rechts) wird sodann der Druckbehälter 1 hergestellt, indem eine Hüllschicht 3 um einen Aufnahmeraum 2 (siehe Figur 4) für das fluide Medium ausgebildet wird. Gemäß vorliegender Darstellung wird hierzu ein gasdichter Innenbehälter 8 bereitgestellt, um welchen die Hüllschicht 3 herumgewickelt wird, so dass die Hüllschicht 3 den Innenbehälter 8 ummantelt. Der Innenbehälter 8 weist in an sich bekannter Weise zwei Anschlusselemente 13 auf, die in der Regel aus Metall bestehen.

Gemäß dem hier dargestellten Verfahren wird dabei das mindestens eine Fasersystem 5 bzw. Tape 9 zunächst in Kreuzwicklungen 11 um den Innenbehälter 8 herumgewickelt (siehe Darstellung unten links).

Sobald dann eine Grundform des Druckbehälters 1 mit Kreuzwicklungen 11 hergestellt wurde, wird gemäß der vorliegenden Darstellung noch in einem weiteren Verfahrensschritt eine Verstärkungslage aus Parallelwicklungen 12 um den Druckbehälter herumgewickelt. Die Hüllschicht 3 umfasst in diesem Fall sowohl die Kreuzwicklungen 11 als auch die Parallelwicklungen 12. Dies ist jedoch nicht unbedingt erforderlich. Auch ist es möglich, dass eine Verstärkung des Druckbehälters 1 in anderer Weise erfolgt.

Abweichend von der hier gezeigten Darstellung, bei welcher nur ein Fasersystem 5 bzw. Tape 9 um den Aufnahmeraum 2 bzw. den Innenbehälter 8 gewickelt wird, ist es natürlich auch möglich, die Hüllschicht aus mehreren Fasersystemen 5 herzustellen, die gleichzeitig gewickelt werden. Ebenso können neben dem oder den Fasersystemen 5, welche einen hohen Anteil an recycelten Carbonfasern 6 aufweisen, zusätzlich auch Fasersysteme 5 zum Einsatz kommen, welche überwiegend oder vollständig Carbonneufasern enthalten. Diese können sowohl von mehreren Vorlagen gleichzeitig mit den Fasersystemen 5 enthaltend die recycelten Carbonfasern 6 gewickelt werden, als auch in einer separaten Lage der Hüllschicht 3 nacheinander.

In einem weiteren, hier nicht dargestellten Verfahrensschritt wird sodann der aus dem Material der Kunststoff-Matrix 7 und dem oder den Fasersystemen 5 gebildete Faserverbundwerkstoff 4 (siehe Figur 4) ausgehärtet.

Figur 4 zeigt den Faserverbundwerkstoff 4 der Hüllschicht 3 in einer sehr schematischen Schnittdarstellung. Die in die Kunststoff-Matrix 7 eingebetteten Fasersysteme 5 sind ebenfalls lediglich symbolisch dargestellt. Es ist erkennbar, dass die Fasersysteme 5 in mehreren Lagen bzw. Schichten übereinander gewickelt in der Kunststoff-Matrix 7 liegen. Weiterhin ist der Aufnahmeraum 2 für das Medium erkennbar.

Wie bereits ausgeführt, ist die vorliegende Erfindung nicht auf die hier beschriebene Ausführung des Verfahrens beschränkt. So können beispielsweise vor dem Kardierprozess auch Carbonneufasern in Form von Stapelfasern beigefügt werden.

Mittels des beschriebenen Verfahrens können endlose Fasersysteme 5 auch aus Recyclingfasern hergestellt werden, welche nach dem Recyclingprozess als Stapelfasern unterschiedlicher Länge vorliegen. Diese können dann überraschenderweise sogar für höchstbeanspruchte Druckbehälter wie Wasserstofftanks eingesetzt werden. Die auf diese Weise hergestellten Fasersysteme 5 bzw. Tapes 9 können sodann wie Kohlefaserrovings aus Carbonneufasern gewickelt werden.

Um möglichst gute mechanische Kennwerte zu erreichen, die es rechtfertigen, recycelte Carbonfasern 6 Druckbehältern 1 einzusetzen, müssen die einzelnen Carbonfasern 6 hochausgerichtet in dem Fasersystem 5 vorliegen. Dies ist in Figur 2 dargestellt.

Figur 2 zeigt eine schematische Darstellung eines Fasersystems 5 mit recycelten Carbonfasern 6 in Form eines Tapes 9. Das Fasersystem 5 umfasst eine Vielzahl von parallelisierten Carbonfasern 6, die vorliegend lediglich symbolisch als Striche dargestellt sind. Innerhalb des Tapes 9 bzw. des Fasersystems 5 sind die einzelnen Carbonfasern 6 mittels des zu Fig. 1 bereits beschriebenen Bindematerials 17 zusammengehalten. Die vorliegende Darstellung ist dabei lediglich schematisch zu verstehen. Je nach Ausführung des Bindematerials 17 sind die einzelnen Carbonfasern 6 in einer Ansicht unter Umständen gar nicht sichtbar, sondern würden erst in einer Schnittansicht erkennbar sein. Das Bindematerial 17 kann beispielsweise ein thermoplastisches Bindematerial 17 sein. Der sehr hohe Ausrichtungsgrad der Carbonfasern 6 ist vorliegend daran erkennbar, dass lediglich einige wenige Carbonfasern 6 etwas schräg zu einer Längserstreckung des Tapes 9 liegen.

Figur 3 zeigt eine andere Ausführung eines Fasersystems 5, welches in Form eines Garns 10 vorliegt. Die Carbonfasern 6, welche auch hier als Recycling-Stapelfasern vorliegen, können beispielsweise in einem Spinnprozess durch Drehung miteinander verbunden werden. Vorliegend ist jedoch eine andere Ausführung gezeigt, bei welcher das Garn 10 als Umwindegarn ausgebildet ist und bei welchem die einzelnen Carbonfasern 6 mittels eines Umwindefadens 18 zu einem Fasersystem 5 verbunden sind.

Figur 5 zeigt demgegenüber einen Querschnitt eines Fasersystems 5, das ebenfalls in Form eines Tapes 9 ausgebildet ist. Dabei ist wiederum gut erkennbar, dass die einzelnen Carbonfasern 6 parallel zueinander in Längsrichtung des Tapes 9 ausgerichtet in dem Fasersystem 5 vorliegen und durch das Bindematerial 17 gebunden sind.

Ebenso sind die Abmessungen des Fasersystems 5 erkennbar. Vorteilhaft ist es, wenn, wie hier gezeigt, das Fasersystem 5 ein Breiten-Dickenverhältnis von mehr als 2:1 aufweist. Bevorzugt weisen die Fasersysteme eine Breite von bis zu 15 mm oder bis zu 25 mm auf.

Figur 6 zeigt einen Querschnitt eines anderen Fasersystems 5, welches als Garn 10 ausgebildet ist. Wie bereits anhand der Figur 3 erläutert, kann das Garn 10 als Umwindegarn ausgebildet sein, bei welchem die Carbonfasern 6 mittels eines Umwindefadens 18 zusammengehalten sind.

Zusammenfassend ist es möglich, auch recycelte Carbonfasern 6 in Form von Stapelfasern in hochbeanspruchten Druckbehältern einzusetzen, wenn diese mit einem hohen Ausrichtungsgrad von mehr als 90% +/- 5°, vorzugsweise mehr als 95% +/- 5° in den einzelnen Fasersystemen 5 angeordnet sind. Wenn die Carbonfasern 6 zu endlosen Fasersystemen 5 zusammengefasst werden, können besonders hohe Ausrichtungsgrade erreicht werden. Zugleich kann bei einem hohen Ausrichtungsgrad der Carbonfasern auch der für die guten mechanischen Eigenschaften der Faserverbundwerkstoffe wichtige Faservolumengehalt erhöht werden. Dieser beträgt mindestens 40% und kann bei hohem Ausrichtungsgrad mehr als 45% und sogar mehr als 50% betragen.

### Bezugszeichenliste

- 1: Druckbehälter
- 2: Aufnahmeraum
- 3: Hüllschicht
- 4: Faserverbundwerkstoff
- 5: Fasersystem
- 6: Carbonfaser
- 7: Kunststoff-Matrix
- 8: Innenbehälter
- 9: Tape
- 10: Garn
- 11: Kreuzwicklung
- 12: Parallelwicklung
- 13: Anschlusselement
- 14: Karde
- 15: Streckwerk
- 16: Rolle
- 17: Bindematerial
- 18: Umwindefaden

## Patentansprüche

1. Druckbehälter (1) zur Aufnahme von unter Druck stehenden fluiden Medien, mit mindestens einer einen Aufnahmeraum (2) für das fluide Medium umgebenden Hüllschicht (3) umfassend einen Faserverbundwerkstoff (4), wobei der Faserverbundwerkstoff (4) mindestens ein, vorzugsweise endloses, bandförmiges Fasersystem (5) mit einer Vielzahl von Carbonfasern (6) und eine Kunststoff-Matrix (7) umfasst, in der das mindestens eine Fasersystem (5) eingebettet ist, **dadurch gekennzeichnet, dass** die Carbonfasern (6) des mindestens einen Fasersystems (5) einen Anteil von mindestens 50%, vorzugsweise mindestens 80%, recycelten Carbonfasern (6) aufweisen.

2. Druckbehälter (1) nach Anspruch 1, **dadurch gekennzeichnet, dass** er weiterhin einen gasdichten Innenbehälter (8) umfasst, wobei die Hüllschicht (3) den Innenbehälter (8) ummantelt.

3. Druckbehälter (1) nach Anspruch 1 oder 2, **dadurch gekennzeichnet, dass** die Carbonfasern (6) einen Anteil von 90% bis 100% recycelten Carbonfasern (6) aufweisen.

4. Druckbehälter (1) nach mindestens einem der vorhergehenden Ansprüche, **dadurch gekennzeichnet, dass** die Carbonfasern (6) innerhalb des mindestens einen Fasersystems (5) hochausgerichtet sind, wobei ein Ausrichtungsgrad der Carbonfasern (6) mindestens 90% +/-5° beträgt.

5. Druckbehälter (1) nach mindestens einem der vorhergehenden Ansprüche, **dadurch gekennzeichnet, dass** das mindestens eine Fasersystem (5) ein Breiten-Dickenverhältnis von mehr als 2:1 aufweist, vorzugsweise von mehr als 3:1, und besonders bevorzugt mehr als 5:1, wobei das mindestens eine Fasersystem (5) vorzugsweise eine Breite von mehr als 5 mm, bevorzugt mehr als 10 mm und besonders bevorzugt mehr als 15 mm, aufweist, und wobei das mindestens eine Fasersystem (5) vorzugsweise eine Breite von weniger als 35 mm, bevorzugt von weniger als 30 mm, beispielsweise 25 mm, aufweist.

6. Druckbehälter (1) nach mindestens einem der vorhergehenden Ansprüche, **dadurch gekennzeichnet, dass** der Faserverbundwerkstoff (4) einen Faservolumengehalt von mehr als 40% aufweist, bevorzugt von mehr als 50%, besonders bevorzugt mehr als 60%.

7. Druckbehälter (1) nach mindestens einem der vorhergehenden Ansprüche, **dadurch gekennzeichnet, dass** die recycelten Carbonfasern (6) zueinander parallelisierte Stapelfasern sind und das mindestens eine Fasersystem (5) als Tape (9) vorliegt.

8. Druckbehälter (1) nach mindestens einem der vorhergehenden Ansprüche, **dadurch gekennzeichnet, dass** der Faserverbundwerkstoff (4) ein weiteres, vorzugsweise endloses, bandförmiges Fasersystem (5) mit einer Vielzahl von Carbonfasern (6) umfasst, wobei die Carbonfasern (6) des weiteren Fasersystems (5) überwiegend oder vollständig Carbonneufasern sind.

9. Druckbehälter (1) nach mindestens einem der vorhergehenden Ansprüche, **dadurch gekennzeichnet, dass** das oder die Fasersysteme (5) zumindest teilweise, vorzugsweise vollständig, gewickelt ist oder sind.

10. Druckbehälter (1) nach dem vorhergehenden Anspruch, **dadurch gekennzeichnet, dass** das oder die Fasersysteme (5) mit Kreuz- (11) und/oder Parallelwicklungen (12) gewickelt ist oder sind.

11. Druckbehälter (1) nach mindestens einem der vorhergehenden Ansprüche, **dadurch gekennzeichnet, dass** er ein Drucktank zur Speicherung von Wasserstoff ist.

12. Verfahren zur Herstellung eines Druckbehälters (1) nach einem der vorhergehenden Ansprüche, umfassend zumindest die Schritte:
- Bereitstellen mindestens eines, vorzugsweise endlosen, bandförmigen Fasersystems (5), das bevorzugt als Tape (9) ausgebildet ist, wobei das mindestens eine Fasersystem (5) parallelisierte Carbonfasern (6) mit einem Anteil von wenigstens 50%, vorzugsweise wenigstens 80%, als Stapelfasern vorliegenden, recycelten Carbonfasern (6) umfasst,
- Ausbilden einer Hüllschicht (3) um einen Aufnahmeraum (2) für das fluide Medium, wobei die Hüllschicht (3) von einem Faserverbundwerkstoff (4) gebildet ist, welcher das in einer Kunststoff-Matrix (7) eingebettete mindestens eine Fasersystem (5) umfasst, und
- Aushärten des Faserverbundwerkstoffs (4).

13. Verfahren nach dem vorhergehenden Anspruch, **dadurch gekennzeichnet, dass** das mindestens eine Fasersystem (5) zum Ausbilden der Hüllschicht (3) gewickelt wird, vorzugsweise durch Wickeln um einen Innenbehälter (8) und hierbei vorzugsweise mittels Kreuz- (11) und/oder Parallelwickeln (12).

14. Verfahren nach einem der beiden vorhergehenden Ansprüche, **dadurch gekennzeichnet, dass** das mindestens eine Fasersystem (5) beim Wickeln gleichzeitig verstreckt wird.

15. Verfahren nach mindestens einem der vorhergehenden Verfahrensansprüche, **dadurch gekennzeichnet, dass** das mindestens eine Fasersystem (5) vor und/oder nach diesem Ausbilden in das Matrixmaterial einer Kunststoff-Matrix (7) eingebettet wird.

16. Verfahren nach mindestens einem der vorhergehenden Verfahrensansprüche, **dadurch gekennzeichnet, dass** der Druckbehälter (1) bei aufgebrachtem, aber noch nicht ausgehärtetem Faserverbundwerkstoff (4) aufgeweitet wird, vorzugsweise durch Aufbringen von innerem Druck, und erst anschließend die Aushärtung des Faserverbundwerkstoffs (4) erfolgt.

17. Verfahren nach mindestens einem der vorhergehenden Verfahrensansprüche, **dadurch gekennzeichnet, dass** die recycelten Carbonfasern (6) in einem Solvolyseverfahren gewonnen werden.

18. Verfahren nach mindestens einem der vorhergehenden Verfahrensansprüche, **dadurch gekennzeichnet, dass** die recycelten Carbonfasern (6) in einem textilen Prozess parallelisiert und zu dem bandförmigen Fasersystem (5) zusammengefasst werden.
